# EUROPÄISCHE PATENTSCHRIFT

(11) **EP 0 157 093 B1**
(45) Veröffentlichungstag und Bekanntmachung des Hinweises auf die Patenterteilung: **23.12.1987**
(21) Anmeldenummer: 85100709.6
(22) Anmeldetag: 24.01.1985
(51) Int. Cl.: C22C 38/18, E02F 9/28, C21D 1/18

(54) **Baggerzähne**
Teeth for excavators
Dents des dragues

(30) Priorität: 03.04.1984 DE 3412405
(43) Veröffentlichungstag der Anmeldung: 09.10.1985
(73) Patentinhaber: Hoesch Aktiengesellschaft, 44145 Dortmund (DE)
(72) Erfinder: Lepand, Heinz, Dr.-Ing., D-4600 Dortmund 1 (DE); Hüser, Margrit, D-4600 Dortmund 30 (DE); Biniasz, Franz-Josef, D-4600 Dortmund 50 (DE); Fuchs, Axel Dr.-Ing., D-4600 Dortmund 50 (DE)

## Beschreibung

Bei Erdbewegungsarbeiten, beim Bau und Ausbau von Kanälen und Hafenanlagen sowie zur Rohstoffgewinnung werden Bagger bzw. Saugbaggerschiffe eingesetzt, mit deren Hilfe Stoffe und Mineralien an Land und in Gewässern bewegt und abgabaut werden.

Ein Förderprinzip in der Schiffsbaggertechnik ist das Saugbaggern, bei dem ein rotierender Schneidkopf nach dem Prinzip eines Fräsers arbeitet. An den einzelnen Blättern des Schneidkopfes sind in tangentialer Anordnung Adapter angeschweißt. Die eigentlichen Werkzeuge, d. h. die Zähne, werden zwecks schneller Austauschbarkeit mit einem Klemmmechanismus an den Adaptern befestigt. Da die Schneidköpfe häufig unter schwierigsten Einsatzbedingungen arbeiten, haben die Zähne z. B. bei felsigem Untergrund unter Meerwasser oft nur Standzeiten bis zu 15 Minuten. Dieser hohe Verschleiß der Zähne bzw. ihrer Spitzen bewirkt je nach Bodenbeschaffenheit und Zwischenmedium einen Verbrauch von mehreren 100 Stück pro Monat und Saugbaggerschiff und beeinträchtigt demzufolge die Produktivität der Anlagen in hohem Maße.

Wie Untersuchungen ergeben haben, werden die Werkzeuge, d. h. die Baggerzähne, bei der erläuterten Abbaumethode in erster Linie auf Gleitverschleiß beansprucht, d. h., es handelt sich um Abrasionsvorgänge an der Oberfläche der Zähne, die durch Berührung mit mineralischen Stoffen erfolgen ; bei Verwendung der Baggerzähne im Wasser, insbesondere im Meerwasser, werden diese Vorgänge durch Korrosion verstärkt. Darüber hinaus sind die Zähne erheblichen mechanischen Belastungen (Druck, Biegung, Torsion und Schlag) ausgesetzt, woraus sich die Forderung nach einer hohen Form- und Gestaltfestigkeit ergibt.

Die Anforderungen an Baggerzähne, insbesondere Saugbaggerzähne sind somit zu sehen in einer hohen Härte, um insbesondere einen ausreichenden Widerstand gegen das Eindringen von Stoffpartikeln in die Oberfläche zu bilden, in einer der Härte entsprechenden hohen Zugfestigkeit bei ausreichendem Korrosionswiderstand, und zwar insbesondere, um Werkstoffabtrennungen an der Oberfläche zu verhindern, ferner in einer genügenden Zähigkeit zur Verminderung der Rißbildung und schließlich in einer guten Anlaßbeständigkeit, da die Zähne bei erschwertem Arbeitseinsatz in harten Böden relativ hohen Wärmebelastungen durch Reibungswärme ausgesetzt sind, wodurch die Härte und Zugfestigkeit und somit der Verschleißwiderstand durch Anlaßeffekte vermindert werden kann.

Bekannter Weise werden sowohl Baggerzähne als auch Saugbaggerzähne aus Stahlguß unterschiedlichster Qualität eingesetzt. Nicht zuletzt um eine hohe Verschleißfestigkeit zu erzielen, wird der Stahlguß überwiegend mit Cr-Mo, Cr-Ni-Mo oder Cr-Mo-V legiert ; die Werkzeuge werden im allgemeinen auf eine Arbeitshärte von 48-50 HRC vergütet. Eingesetzt werden z. B. 26 MnCrNiMo 4 8, 23 CrNiMo 747, 34 CrNiMo 6, 48 CrMoV 67, X 38 CrMoV 51. Abgesehen von den verhältnismäßig hohen Werkstoffgrundkosten wegen der hohen Legierungsanteile, weisen gegossene Baggerzähne mit ca. 30 J bei Raumtemperatur insgesamt relativ schlechte Zähigkeitseigenschaften auf. Es werden daher in bekannter Weise aus den vorgenannten relativ teuren Werkstoffen insbesondere Saugbaggerzähne geschmiedet um vor allem ihre Zähigkeit zu verbessern.

Der Erfindung liegt die Aufgabe zugrunde, die sich aus den vorstehend erörterten, gegenläufigen Forderungen ergebenden Nachteile zu vermeiden und einen kostengünstigen, schmiedbaren, anlaßbeständigen Stahl für Baggerzähne vorzuschlagen, der nichts destoweniger Härte und Zähigkeit neben dem insbesondere für Saugbaggerzähne erforderlichen Korrosionswiderstand und somit insgesamt eine Verschleißfestigkeit im geforderten Ausmaß besitzt.

Zur Lösung dieser Aufgabe lehrt die Erfindung die Verwendung einer Stahllegierung aus

Rest Eisen und erschmelzungsbedingte Verunreinigungen als Werkstoff für im Gesenk geschmiedete Baggerzähne, insbesondere Saugbaggerzähne, die nach dem Schmieden auf eine Temperatur oberhalb der A₃-Temperatur erwärmt, in Öl abgeschreckt und angelassen werden.

In weiterer Ausgestaltung der Erfindung ist auch die Verwendung einer Stahllegierung aus

Rest Eisen und erschmelzungsbedingte Verunreinigungen vorteilhaft. Für die Behandlung der erfindungsgemäß zusammengesetzten Stahllegierung hat es sich als besonders vorteilhaft herausgestellt, sie bei einer Schmiedetemperatur von 1 150 bis 1 250 °C im Gesenk zu schmieden, bei einer Temperatur von 880 °C zu erwärmen, in Öl abzuschrecken und nachfolgend bei einer Temperatur von unterhalb 400 °C anzulassen.

Von erfindungswesentlicher Bedeutung ist es ferner - wie sich aus den nachfolgenden Ausführungen ergibt - daß die Stahllegierung nach dem Schmieden, Härten und Anlassen ein Gefüge aus feinstrukturiertem angelassenen Martensit mit wenigen feinen eingelagerten Carbiden (M₃C) und einer Carbidgröße von 30-80 nm sowie einen kompakten Faserverlauf, eine Streckgrenze von mehr als 1 550 N/mm², eine Zugfestigkeit von 1 800-1 880 N/mm², eine Dehnung A₅ von mehr als 10 %, eine Einschnürung von mehr als 35 % sowie eine Härte von mehr als 51 HRC und eine Kerbschlagzähigkeit von mehr als 40 J bei RT (gemessen an ISO-V-Proben) aufweist.

Die Vorteile der Erfindung sind insbesondere darin zu sehen, daß mit der vorgeschlagenen Verwendung ein kostengünstiger, anlaßbeständiger Stahl für Baggerzähne, insbesondere Saugbaggerzähne geschaffen wird, der nichts destoweniger Härte und Zähigkeit neben dem insbesondere für Saugbaggerzähne erforderlichen Korrosionswiderstand und somit insgesamt eine Verschleißfestigkeit im geforderten Ausmaß besitzt.

Die Erfindung wird nachfolgend anhand von Ausführungsbeispielen näher erläutert.

Aus einem Stahl mit 0,35 % C, 1,15 % Si, 0,60 % Mn und 2,39 % Cr, 0,024 % P, 0,021 % Schwefel, Rest Eisen wurden nach Ermittlung der A_{°3}-Temperatur Rundstäbe mit 30 mm Durchmesser geschmiedet und die Härtetemperatur mit 880 °C/Härten in Öl festgelegt.

Zur Feststellung der günstigsten Vergütungstemperatur wurde ein Teil der Stäbe bei Temperaturen von 200, 250, 300 und 350 °C angelassen. Härtemessungen über den Querschnitt der Proben erbrachten bei vollständiger Durchhärtung bzw. Durchvergütung folgende Werte :

Die Ergebnisse zeigen, daß die Härte des Werkstoffs mit steigender Anlaßtemperatur nur schwach abfällt. Nach dem Anlassen bei 350 °C besitzt der Stahl noch eine Härte von 52,6 HRC. Sie liegt somit etwas höher als die für Saugbaggerzähne geforderte Arbeitshärte von 48-50 HRC.

Die sich bei den Härtemessungen abzeichnende gute Anlaßbeständigkeit des entwickelten Werkstoffs wurde durch Warmzugversuche bei 100-600 °C überprüft. Die Anlaßkurve gemäß Fig. 1 zeigt mit steigender Temperatur zunächst einen gleichmäßig flachen und ab 400 °C einen steileren Festigkeitsabfall. Ausgehend von einer durch die Härtung (880°C/Öl) eingestellten Zugfestigkeit von 2000 N/mm², beträgt die Festigkeit des Stahles bei einer Anlaßtemperatur von 400 °C noch 1 800 N/nm², d. h. er besitzt bei 400 °C mit ca. 51,5 HRC noch die geforderte Arbeitshärte für Baggerzähne und zeichnet sich demzufolge durch eine gute Anlaßbeständigkeit aus. Dies bedeutet aber auch, daß nach der Schmiedung und Härtung die Anlaßtemperatur über 350 °C hinaus auf 400 °C erhöht und somit die Zähigkeit des Werkstoffes verbessert werden kann, ohne seinen Verschleißwiderstand, d. h. die Abrasion wesentlich zu beeinträchtigen.

In Fig. 2 ist das Gefüge des vergüteten Stahles (a) licht- und (b) elektronenmikroskopisch dargestellt. Es besteht aus feinstrukturiertem angelassenen Martensit mit wenigen feinen eingelagerten Carbiden (M₃C), (Carbidgröße : 30-80 nm).

In Vergleichsuntersuchungen werden Baggerzähne aus dem vorstehend erläuterten Werkstoff gemäß der Erfindung (= Werkstoff A) geschmiedet und vergütet und Proben daraus mit solchen Proben aus handelsüblichen Stahlgußzähnen der Qualität GS 26 MnCrNiMo 4 8 (= Werkstoff B), die in der Branche als besonders verschleißfest bezeichnet werden, verglichen.

In der nachfolgenden Tabelle sind die Prüfergebnisse beider Werkstoffe (bei indentischer Probenlage) gegenübergestellt:

Es ergibt sich, daß der geschmiedete Werkstoff bei ca. 190 N/mm² höherer Streckgrenze und ca. 240 N/mm² höherer Zugfestigkeit gleichzeitig erheblich bessere Dehnungs-, Einschnürungs- und Kerbschlagzähigkeitswerte aufweist, als der gegossene Werkstoff.

Zur weiteren Erprobung wurden aus einem Stahl mit

Zähne im Gesenk geschmiedet, bei 880°C/ÖI ohne « Werkzeugverzug gehärtet und auf 350 °C angelassen. Stichproben ergaben Zahnhärten zwischen 52,4 und 52,9 HRC.

Diese Zähne wurden mit Zähnen gemäß dem Stand der Technik aus dem Gußwerkstoff GS 26 MnCrNiMo 4 8 (= Werkstoff D) unter Betriebsbedingungen getestet und verglichen.

Die Erprobung wurde mit einem Schneidkopf mit 6 Blättern zu je 7 Adaptern durchgeführt; während der Versuche waren die Bodenverhältnisse konstant. Es lag ein mittelschwerer Kalkboden mit einer Druckfestigkeit von 30-80 kp/cm² unter Meerwasser vor.

Es wurden zwei Versuche gefahren :

### 1. Versuch

Alle Blätter waren mit Zähnen aus dem Werkstoff C gemäß Erfindung bestückt ; die Laufzeit des Schneidkopfes betrug 17 h 50 min. ; während dieser Zeit wurde einen Menge von 24100 m³, entsprechend = 1 351 m³/h gefördert.

### 2. Versuch

Alle Blätter'waren mit Zähnen aus dem Werkstoff D bestückt ; die Laufzeit des Schneidkopfes betrugt 19 h 50 min. ; während dieser Zeit wurde eine Menge von 18 200 m³, entsprechend = 918 m³/h gefördert.

Vor Beginn und nach Beendigung der Versuche wurden die Zähne vermessen und gewogen.

Tabelle 1 zeigt die Zusammenstellung und Auswertung der wichtigsten Ergebnisse beider Versuche.

Gegenüber der Ausgangslänge hatten die Zähne aus dem Werkstoff C gemäß der Erfindung im Mittel 6,40 cm, die Zähne aus dem Vergleichswerkstoff D 8,94 cm verloren. Das entspricht einem um 39,7 % höheren Verschleiß der Zähne aus Werkstoff D gegenüber den Zähnen aus Werkstoff C. Die Auswertung der Zahngewichte erbringt ein ähnliches Resultat: Die Zähne aus Werkstoff C hatten im Mittel einen Gewichtsverlust von 2,05 kg, diejenigen aus Werkstoff D von 2,97 kg, was einem um 44,9 % höheren Gewichtsverlust gleichkommt.

Setzt man diesen Verschleiß in Bezug zur jeweils geförderten Menge, so zeigt sich, daß mit den Zähnen aus Werkstoff C 85 % mehr gefördert werden können, als mit den Vergleichszähnen, bevor der gleiche Längenverschleiß, und 92% mehr, bevor der gleiche Gewichtsverlust eintritt. Der erheblich stärkere Verschleiß der Vergleichszähne gegenüber den erfindungsgemäßen Zähnen wird noch deutlicher, wenn man die Förderleistung in m³/h in Betracht zieht. Bei gleichem Längenverschleiß ist die Förderleistung in m³/h bei erfindungsgemäßen Zähnen um 104,9% und bei gleichem Gewichtsverlust sogar um 113,3% gegenüber den Vergleichszähnen verbessert. Nicht zuletzt wird - wie sich aus weiteren metallographischen Untersuchungen erQ!bt - durch die. Schmiedeformgebung im Gesenk an den erfindungsgemäßen Zähnen ein besonders kompakter Faserverlauf realisiert, wodurch sich ihre Gestaltfestigkeit gegenüber den gegossenen Vergleichszähnen erheblich erhöht. Die dadurch ebenfalls verbesserte Zähigkeit stellt sich beim Arbeitseinsatz der Zähne unter schwersten Bedingungen als besonderer Vorteil dar.
(Siehe Tabelle 1 Seite 5 f.)

## Patentansprüche

1. Verwendung einer verschleißfesten, anlaßbeständigen Stahllegierung aus
Rest Eisen und erschmelzungsbedingte Verunreinigungen als Werkstoff für im Gesenk geschmiedete Baggerzähne, insbesondere Saugbaggerzähne, die nach dem Schmieden auf eine Temperatur oberhalb der A₃-Temperatur erwärmt, in Öl abgeschreckt und angelassen werden.

2. Verwendung einer Stahllegierung gemäß Anspruch 1 aus
als Werkstoff für den Zweck nach Anspruch 1.

3. Verwendung einer Stahllegierung nach Anspruch 1 oder 2, die bei einer Schmiedetemperatur von 1 150 bis 1 250 °C im Gesenk geschmiedet, bei einer Temperatur von 880 °C erwärmt, in Öl abgeschreckt und nachfolgend bei einer Temperatur von unterhalb 400 °C angelassen worden ist, für den Zweck nach Anspruch 1.

4. Verwendung einer Stahllegierung nach Anspruch 1 oder 2, die nach dem Schmieden, Härten und Anlassen ein Gefüge aus feinstrukturiertem angelassenen Martensit mit wenigen feinen eingelagerten Carbiden (M₃C) und einer Carbidgröße von 30-80 nm sowie kompakten Faserverlauf und eine Streckgrenze von mehr als 1 550 N/mm², eine Zugfestigkeit von 1 800-1 880 N/mm², eine Dehnung A₅ von mehr als 10%. eine Einschnürung von mehr als 35% sowie eine Härte von mehr als 51 HRC und eine Kerbschlagzähigkeit von mehr als 40 J bei RT (gemessen an ISO-V-Proben) aufweist, für den Zweck nach Anspruch 1.

## Claims

1. Use of an abrasion-resistant heavy-duty steel alloy comprising :
balance iron and smelting impurities, as the material for drop-forged dredger teeth, in particular suction dredger teeth, which after forging are heated to a temperature above the A3 temperature, quenched in oil and annealed.

2. Use of a steel alloy according to claim 1, comprising :
as the material for the purpose according to claim 1.

3. Use of a steel alloy according to claim 1 or 2, which has been drop-forged at a forging temperature of 1,150° to 1,250 °C, heated to a temperature of 880 °C, quenched in oil and subsequently annealed at a temperature below 400 °C, for the purpose according to claim 1.

4. Use of a steel alloy according to claim 1 or 2, which after forging, hardening and annealing has a structure comprising a fine-grained annealed martensite with a few fine occluded carbides (M₃C) and a carbide magnitude of 30-80 nm, as well as compact grain flow lines and an elastic limit of more than 1,550 N/mm², a tensile strength of 1,800-1,880 N/mm², an elongation A4 of more than 10 %. a shrinkage of more than 35 % as well as a hardness of more than 51 HRC and a notch impact strength of more than 40 J at RT (measured on ISO-V probes), for the purpose according to claim 1.

## Revendications

1. Utilisation d'un acier allié résistant à l'usure et résistant à l'oxydation à chaud, ayant pour composition :
reste, fer et impuretés de fusion, comme matériau pour dents de dragues estampées et en particulier pour dents de dragues suceuses, qui, après le forgeage sont chauffées à une température au-dessus du point A₃, sont trempées à l'huile et subissent un revenu.

2. Utilisation d'un acier allié selon la revendication 1, ayant pour composition :
comme matériau pour l'application mentionnée à la revendication 1.

3. Utilisation d'un acier allié selon la revendication 1 ou 2 qui est estampé à une température de forgeage de 1 150 à 1 250°C, qui est chauffé à une température de 880 °C, qui est trempé à l'huile et qui subit ensuite un revenu à une température inférieure à 400 °C pour l'application mentionnée à la revendication 1.

4. Utilisation d'un acier allié selon la revendication 1 ou 2, qui présente après forgeage, trempe et revenu une structure martensique de revenu à texture fine avec quelques inclusions fines de carbures (M₃C) et une granulométrie des carbures de 30 à 80 nm, ainsi qu'une disposition des fibres compacte et une limite d'élasticité supérieure à 1 550 N/mm², une résistance à la traction de 1 800 à 1 880 N/mm², un allongement A5 supérieur à 10 %, une striction de plus de 35 %, ainsi qu'une dureté de plus de 51 HRC et une résilience de plus de 40 J à température ambiante (mesurée avec l'éprouvette ISO-V), pour l'application mentionnée à la revendication 1.
